# EUROPÄISCHE PATENTSCHRIFT

(11) **EP 0 320 952 B1**
(45) Veröffentlichungstag und Bekanntmachung des Hinweises auf die Patenterteilung: **12.05.1993**
(21) Anmeldenummer: 88121038.9
(22) Anmeldetag: 15.12.1988
(51) Int. Cl.: C25D 11/22

(54) **Verfahren zum elektrolytischen Färben von anodisch erzeugten Oxidschichten auf Aluminium und Aluminiumlegierungen**
Process for the electrolytic colouring of anodically obtained oxide layers on aluminium or aluminium alloys
Procédé de coloration électrolytique de couches d'oxyde obtenus par voie anodique sur l'aluminium ou l'alliage de l'aluminium

(30) Priorität: 18.12.1987 DE 3743113
(43) Veröffentlichungstag der Anmeldung: 21.06.1989
(73) Patentinhaber: Josef Gartner & Co., D-89421 Gundelfingen (DE)
(72) Erfinder:
(74) Vertreter: Müller-Boré & Partner Patentanwälte

(56) Entgegenhaltungen:
- EP-A- 0 239 944
- EP-A- 0 279 146
- GB-A- 2 053 972

## Beschreibung

Die Erfindung betrifft ein Verfahren zum elektrolytischen Färben von anodisch erzeugten Oxidschichten auf Aluminium und Aluminiumlegierungen durch Wechselstrom in Metallsalz enthaltenden sauren Elektrolyten in zwei Stufen.

Es gibt zahlreiche Verfahren, Aluminium oder Aluminiumlegierungen, auf die ein anodisch erzeugter Oxidfilm aufgebracht ist, in einem Metallsalze enthaltenden Elektrolyten zu färben, und zwar mit Wechselstrom oder Gleichstrom oder einer Kombination davon. Ein besonderes Problem bei der elektrolytischen Färbung ist die Gleichmäßigkeit der Färbung über das ganze Werkstück hinweg, und zahlreiche Verfahren und Vorrichtungen sollen diese Gleichmäßigkeit der Färbung verbessern, insbesondere durch Kombination von pulsierenden Gleich- bzw. Wechselströmen.

So zeigt die DE-B 22 08 315 ein solches Verfahren, bei dem die Gleichstrombehandlung unter kathodischer Schaltung bei einer Stromdichte von 0,2 bis 2 A/dm² und die Wechselstrombehandlung bei einer Spannung von 1 bis 5 Volt abwechselnd vorgenommen werden. Die DE-C 24 44 398 zeigt ein solches Verfahren, wobei pulsierender Gleichstrom in einem schwefelsauren Bad angelegt wird und die Polarität der an die Aluminiumteile angelegten Impulsspannung nach bestimmten Zeiten, die länger sind als eine Impulsperiode, jeweils umgekehrt wird. Die DE-B 19 30 288 verwendet eine unsymmetrische, aus zwei durch entsprechende Gleichrichtung gewonnenen und getrennt geregelten Halbwellenzügen zusammengesetzte Wechselspannung. Die DE-B 26 09 146 zeigt die Anwendung einer anodischen Gleichstrombehandlung der Oxidschicht im Färbebad vor dem Färben, worauf dann mit Wechselstrom gefärbt wird. Die DE-C 25 38 622 schließlich zeigt das Färben mit Gleichstrom, wobei vor dem Färben im Elektrolyt-Färbebad der Werkstoff als Anode mit Gleichstrom in einem anodischen Elektolysebad, das das gleiche wasserlösliche Metallion wie das Elektrolyt-Färbebad enthält, elektrolytisch behandelt wird. Die DE-B 20 34 950 zeigt das Färben mittels gleichstromüberlagertem Wechselstrom bei speziellen Temperaturen und Stromdichten, wobei die Gleichstromdichte zwischen 1/10 und 1/2 der Wechselstromdichte liegt, und Schaltungsanordnungen oder Systeme zum elektrolytischen Einfärben von eloxiertem Aluminium zeigen z.B. die DE-B 26 07 543 und die DE-C 29 41 191.

Ein älterer Vorschlag, nämlich die EP-A 0279 146 A1 zeigt ebenfalls ein zweistufiges Verfahren, wobei in der ersten Stufe ein asymetrischer Wechselstrom zur Vorbehandlung verwendet wird, worauf dann unmittelbar eine Färbung mit normalem Wechselstrom erfolgt. (Dieses Dokument fällt unter Artikel 54(3) EPÜ)

Die EP-A 0239 944 A1 wendet dagegen in der ersten Stufe eine im wesentlichen positive Spannung an und in der zweiten Stufe einen asymmetrischen Wechselstrom, wobei jetzt der positive Anteil kleiner ist als der negative Anteil. Schließlich zeigt die US 44 21 610 ebenfalls ein zweistufiges Verfahren, wobei in beiden Stufen mit Wechselstrom mit einer Spitzenspannung zwischen 55 und 85 Volt und einer Stromdichte von weniger als 0,3 A/dm² gearbeitet wird, jedoch die erste Stufe nicht im Färbebad sondern in einem schwefelsauren Bad von weniger als 4 g/l erfolgt und dann das Werkstück in das Färbebad überführt wird.

Obwohl also das Problem der gleichmäßigen Färbung Gegenstand zahlreicher Arbeiten war, ist das Problem der gleichmäßigen Färbung, insbesondere bei größeren Werkstücken, immer noch nicht ganz befriedigend gelöst.

Aufgabe der Erfindung ist somit ein Verfahren, durch welches die Färbung über das gesamte Werkstück hinweg, insbesondere bei unregelmäßig geformten Werkstücken, gleichmäßiger wird, das also eine bessere Streuung bewirkt.

Derartige Färbungen, die mit verschiedenen Metallsalzen durchgeführt werden, die im stark sauren Bereich abscheidbar sind, insbesondere Zinn und Kupfer, werden nämlich besonders häufig im Fassadenbau eingesetzt, wo sehr unregelmäßig geformte Profile von zum Teil erheblicher Länge und große Flächen sehr einheitlich gefärbt werden sollen. vor allem gibt es derzeit noch erhebliche Probleme bezüglich der Gleichmäßigkeit der Färbung.

Es wurde nun gefunden, daß eine gleichmäßigere Färbung dann erzielt werden kann, wenn eine ganz spezielle Kombination eines modifizierten Wechselstroms, als Vorschaltung mit anschließender Behandlung in Wechselstrom, in ein und demselben Bad angewandt wird. Zwischen diesen beiden Stufen ist eine Pause einzuschieben.

Somit betrifft die Erfindung ein Verfahren zum elektrolytischen Färben von anodischen Oxidschichten auf Aluminium oder dessen Legierungen mittels Wechselstrom in Metallsalz enthaltenden sauren Elektrolyten in zwei Stufen, wobei in der ersten Stufe ein modifizierter Wechselstrom angelegt wird, bei dem das Verhältnis des anodischen Anteils zum kathodischen Anteil 10 : 1 bis 50 : 1 beträgt und in der zweiten Stufe Wechselstrom angelegt wird, und zwischen den beiden Behandlungsstufen eine Pause von 10 bis 60 Sekunden eingelegt wird, wobei in der zweiten Stufe eine längere Zeit und/oder bei höherer Spannung als in der ersten Stufe gearbeitet wird.

Vorzugsweise wird in der ersten Stufe 0,5 bis 5 Minuten mit Spannungen von 5 bis 20 V und Stromdichten von 0,2 bis 2 A/dm² und in der zweiten Stufe 0,5 bis 15 Minuten bei einer Spannung von 15 bis 25 V, einer Anfangsstromdichte von 0,2 bis 1,2 A/dm² und einer Endstromdichte von 0,05 bis 0,5 A/dm² und bei einer Pause von 20 bis 50 Sekunden gearbeitet.

In der zweiten Stufe beträgt vorzugsweise das Verhältnis der Anfangsstromdichte zur Endstromdichte 4 : 1 bis 8 : 1.

Insbesondere beträgt die Dauer der ersten Stufe 1 bis 4 min bei Spannungen von 6 bis 20, insbesondere 8 - 18 Volt und Stromdichten von 0,4 bis 1,2 A/dm². Die Pause kann zwar 10 bis 60 sec. betragen, jedoch werden die oben genannten 20 bis 50 sec. bevorzugt. Die Wechselstrombehandlung dauert insbesondere 1 bis 12 min, bei einer Spannung von insbesondere 16 - 22 Volt bei den schon genannten Anfangs- und Endstromdichten. Bei Schwarzfärbungen kann das Verhältnis zwischen Anfangsstromdichte und Endstromdichte beim zweiten Schritt auch höher liegen als beim genannten bevorzugten Verhältnis von 4 : 1 bis 8 : 1.

Der modifizierte Wechselstrom ist so, daß das Verhältnis des anodischen Anteils zum kathodischen Anteil (also das Integral der Welle über der Nullinie bzw. unter der Nullinie) etwa 10 : 1 bis 50 : 1, insb. 20 - 40 : 1 beträgt. Solche Wechselströme lassen sich technisch über einen Thyristor bei geeigneter Schaltung erhalten.

Die Behandlungszeiten hängen vom gewünschten Farbton ab, wobei sich die Zeiten für die modifizierte Wechselstrombehandlung kaum verändern, wohl aber die für die Wechselstrombehandlung. Im typischen Fall ergibt sich bei einer Zinnfärbung bei 2 Minuten modifizierte Wechselstrombehandlung und 0,5 Minuten Wechselstrombehandlung eine Champagnerfärbung, während bei 12 Minuten Wechselstrombehandlung eine Schwarzfärbung erfolgt. Die Pause zwischen den Behandlungen beträgt dabei 40 Sekunden.

Es ist überraschend, daß das Vorschalten eines derart modifizierten Wechselstroms und die Einschaltung einer Pause nach dieser Behandlung eine wesentlich gleichmäßigere Streuung zur Folge hat als dies nach dem Stand der Technik möglich war. Wie Vergleichsversuche zeigen, ergibt das seit langem bekannte Färben mit nur Wechselstrom einerseits und das Färben mit einer vorgeschalteten Gleichstromstufe gemäß DE-B 26 09 146 andererseits deutlich weniger Streuung, also ungleichmäßigere Färbung als das erfindungsgemäße Verfahren.

Dies ist umso überraschender als der Fachmann gerade durch die letztgenannte DE-B 26 09 146, deren Vorschaltung einer Gleichstromstufe eine deutliche Verbesserung des Färbens mit ausschließlich Wechselstrom ergibt, davon abgehalten wurde, eine Vorstufe anzuwenden, die weniger stark anodisch ist oder gar ins Kathodische geht.

Die Vorbehandlung mit dem modifizierten Wechselstrom hat keine wesentliche Oxidationswirkung. Sie bewirkt offenbar zwar eine Aktivierung der zu färbenden Fläche aber nur eine sehr begrenzte Oxidation, was sich insbesondere beim Färben mit Zinn zeigt, wo kaum Zinndioxid gebildet wird. Es ist auch ungeklärt, warum eine Pause zwischen die beiden Behandlungsstufen gelegt werden muß, jedoch werden die Ergebnisse ohne diese Pause deutlich schlechter.

Die folgenden Beispiele erläutern die Erfindung.

Zur Messung des Effektes wurde der Versuchsaufbau gemäß beiliegender Figur 6 benutzt. Eine der in Fig. 7a und 7b dargestellten Profilabwicklungen wurde in der Mitte an den Stromkreis gelegt. Profilabwicklung 7a hatte 230 mm Abwicklungslänge und bei einer Länge von 400 mm eine Fläche von 9,1 dm² während Profilabwicklung 7b 145 mm Profilabwicklungslänge und bei einer Länge von 400 mm eine Fläche von 5,8 dm² hatte. Die Gegenelektrode bestand aus Edelstahl 4301 und tauchte an einem Ende ins Bad. Die Zusammensetzung des Färbebades war wie folgt:
8,5 g/l Sn (ca. 16 g/l SnSo₄)
24 g/l H₂SO₄ konz.

Weiter enthielt das Bad die für solche Bäder üblichen Stabilisatoren (im vorliegenden Fall die unter den Bestellnummern KBEL2 und KBEL3 fachbekannter Produkte der Firma Bihlmaier) in den ebenfalls wohl bekannten üblichen Mengen (10 ml/l KBEL3 und 20 ml/l KBEL2).

Die Badtemperatur betrug Umgebungstemperatur, also ca. 20°C.

Das Stück wurde unter den in den folgenden Beispielen angegebenen Bedingungen unter Anwendung der in den beigefügten Figuren gezeigten Stromkurven gefärbt. Nach dem Färben wurde eine Reflexionsmessung vorgenommen, wobei drei Meßpunkte gemäß Versuchsaufbau benutzt wurden. Das Reflektometer (TYPUME1 der Firma Dr. Lange, Berlin) wurde beim Meßpunkt 2, der sich der Stromzuführung am nächsten befand, auf 100 eingestellt und dann wurden die beiden Enden, also die Meßpunkte 1 und 3 gemessen. Der Unterschied zwischen den Endmeßpunkten und dem O-Punkt (Meßpunkt 2) oder, falls dieser Wert größer war, zwischen den Meßpunkten 1 und 3, wurde in Punkten ausgedrückt. Je geringer der Unterschied ist, desto gleichmäßiger ist die Färbung und somit desto besser die Streuung. Ein Streuwert von höchstens 10 Punkten wurde für diese Versuchsanordnung als noch zufriedenstellend betrachtet. Ein Streuwert von unter 5 Punkten ist mit dem unbewaffneten Auge nicht mehr zu unterscheiden.

### Beispiel 1a (Fig. 1a) Profil a

1. Stufe: Zeit 2 Minuten, Spannung 16 V, Strom 5 A Pause: 40 Sekunden
2. Stufe: Zeit 4 Minuten, Spannung 19 V, Anfangsstrom 4 A

Die Reflexionsmessung, bei der der Meßpunkt 2 auf 100 eingestellt wurde, ergab für Punkt 1 einen Wert von 108 und für Punkt 3 einen Wert von 100, so daß die Streuung 8 Punkte beträgt. Dies bedeutet eine nur geringfügig stärkere Färbung bei dem der Gegenelektrode zunächst liegenden Bereich des Prüfbleches und daher eine praktisch gleichmäßige Färbung bis zum entferntest liegenden Teil beim Meßpunkt 3.

### Beispiel 1b (Fig. 1b)

Das Beispiel wurde mit Profil 1b wiederholt, wobei in der ersten Stufe 2 Minuten lang bei 16 V und 2 A gearbeitet und nach einer Pause von 40 Sekunden in der zweiten Stufe 4 Minuten bei 19 V und einer Anfangsstromstärke von 2 A und einer Endstromstärke von 0,5 A gearbeitet wurde. Die Reflexionsmessung ergab für Punkt 1 einen Wert von 107 und für Punkt 3 einen Wert von 101, also eine Streuung von 7 Punkten.

### Beispiel 2a (Fig. 2a)

1. Stufe: Zeit 2 Minuten, Spannung 12,5 V, Strom 4 A, Pause 40 Sekunden
2. Stufe: Zeit 4 Minuten, Spannung 19 V, Anfangsstrom 4 A

Die Reflexionsmessung, bei der der Meßpunkt 2 auf 100 eingestellt wurde, ergab für Punkt 1 einen Wert von 103 und für Punkt 2 einen Wert von 101, so daß die Streuung 3 Punkte beträgt. Dies bedeutet eine nur sehr geringfügige stärkere Färbung bei dem der Gegenelektrode zunächst liegenden Bereich des Prüfbleches, also Meßpunkt 1 und daher eine praktisch gleichmäßige Färbung über die ganze Fläche des Bleches, deren Unterschiede für das Auge nicht mehr sichtbar sind.

### Beispiel 2b (Fig. 2b)

Das Beispiel wurde mit Profil 1b wiederholt, wobei in Stufe 1 2 Minuten bei 12,5 V und 2,5 A gearbeitet und nach einer Pause von 40 Sekunden 4 Minuten lang bei 19 V bei einem Anfangsstrom von 2 A und einem Endstrom von 0,5 A gearbeitet wurde. Die Reflexionsmessung ergab für Punkt 1 einen Wert von 103 und für Punkt 3 einen Wert für 101, also eine Streuung von 3 Punkten.

### Beispiel 3a (Fig. 3a) Profil a

1. Stufe: Zeit 2 Minuten, Spannung 9 V, Strom 4 A, Pause 40 Sekunden
2. Stufe: Zeit 4 Minuten, Spannung 19 V, Anfangsstrom 5 A

Die Reflexionsmessung, bei der der Meßpunkt 2 auf 100 eingestellt wurde, ergab für Punkt 1 einen Wert von 103 und für Punkt 3 einen Wert von 102, so daß die Streuung 3 Punkte beträgt. Dies bedeutet eine nur sehr geringfügige stärkere Färbung bei dem der Gegenelektrode zunächst liegenden Bereich des Prüfbleches, also Meßpunkt 1 und daher eine praktisch gleichmäßige Färbung über die ganze Fläche des Bleches Die Färbungsunterschiede sind für das Auge nicht mehr sichtbar.

### Beispiel 3b (Fig. 3b)

Das Beispiel wurde mit Profil 1b wiederholt, wobei in der ersten Stufe 2 Minuten bei 9 V und 2 A gearbeitet und nach 40 Sekunden Pause in der zweiten Stufe 4 Minunten lang bei 19 V bei einem Anfangsstrom von 2 A und einem Endstrom von 0,5 A gearbeitet wurde. Es ergaben sich 103 Punkte für Meßpunkt 1 und 102 für Meßpunkt 3, also eine Streuung von 3 Punkten.

### Vergleichsbeispiel 1 (Fig. 4) Profil a

Hier wurde zuerst mit Gleichstrom und dann nach Pause mit Wechselstrom gearbeitet.
1. Stufe: Zeit 2 Minunten, Spannung 16 V, Strom 5 A, Pause 40 Sekunden
2. Stufe: Zeit 4 Minunten, Spannung 19 V, Strom 4 A
Die Reflexionsmessung, bei der der Meßpunkt 2 auf 100 eingestellt wurde, ergab für Punkt 1 einen Wert von 130 und für Punkt 3 einen Wert von 101, so daß die Streuung 30 Punkte beträgt. Dies bedeutet eine deutlich stärkere Färbung bei dem der Gegenelektrode zunächst liegenden Bereich des Prüfbleches und daher eine nicht mehr zufriedenstellende Färbung über die Länge des Prüfbleches im Vergleich zum bezüglich der Stromdaten vergleichbaren erfindungsgemäßen Beispiels 1a beim gleichen Profil

### Vergleichsbeispiel 2 (Fig. 5) Profil b

Hier wurde mit Profil b gearbeitet und in der ersten Stufe ein reiner Gleichstrom angewandt.
1. Stufe: Zeit 2 Minuten, Spannung 16 V, Strom 1 A, Pause 40 Sekunden
2. Stufe: Zeit 4 Minunten, Spannung 19 V, Anfangsstrom 2 A, Endstrom 0,5 A.

Die Reflexionsmessung, bei der der Meßpunkt 2 auf 100 eingestellt wurde, ergab für Punkt 1 einen Wert von 92 und für Punkt 3 einen Wert von 115, so daß die Streuung 15 Punkte zum O-Wert, aber insgesamt 23 Punkte beträgt, was zwischen Anfang und Ende des Bleches einen deutlichen Unterschied in der Färbung ergibt.

## Patentansprüche

1. Verfahren zum elektrolytischen Färben von anodischen Oxidschichten auf Aluminium oder dessen Legierungen mittels Wechselstrom in Metallsalz enthaltenden sauren Elektrolyten in zwei Stufen, wobei in der ersten Stufe ein modifizierter Wechselstrom angelegt wird, bei dem das Verhältnis des anodischen Anteils zum kathodischen Anteil 10 : 1 bis 50 : 1 beträgt und in der zweiten Stufe Wechselstrom angelegt wird, und zwischen den beiden Behandlungsstufen eine Pause von 10 bis 60 Sekunden eingelegt wird, wobei in der zweiten Stufe eine längere Zeit und/oder bei höherer Spannung als in der ersten Stufe gearbeitet wird.

2. Verfahren nach Anspruch 1, dadurch gekennzeichnet, daß in der ersten Stufe 0,5 bis 5 Minuten mit Spannungen von 5 bis 20 V und Stromdichten von 0,2 bis 2 A/dm² und in der zweiten Stufe 0,5 bis 15 Minuten bei einer Spannung von 15 bis 25 V, einer Anfangsstromdichte von 0,2 bis 1,2 A/dm² und einer Endstromdichte von 0,05 bis 0,5 A/dm² und bei einer Pause von 20 bis 50 Sekunden gearbeitet wird.

3. Verfahren nach einem der vorhergehenden Ansprüche, dadurch gekennzeichnet, daß in der zweiten Stufe das Verhältnis der Anfangsstromdichte zur Endstromdichte 4 : 1 bis 8 : 1 beträgt.

## Claims

1. Process for the electrolytic colouring of anodic oxide layers on aluminium or alloys thereof by means of alternating current in metal salt-containing acid electrolytes in two stages where, in the first stage, a modified alternating current is applied in which the ratio of the anodic portion to the cathodic portion is 10 : 1 to 50 : 1, and in the second stage alternating current is applied, and between the two treatment stages a pause of 10 to 60 seconds is made, where in the second stage operations are carried out over a longer time and/or at a higher voltage than in the first stage.

2. Process according to claim 1, characterised in that, in the first stage, operations are carried out for 0.5 to 5 minutes with voltages of 5 to 20 V and current densities of 0.2 to 2 A/dm² and, in the second stage, for 0.5 to 15 minutes at a voltage of 15 to 25 V, an initial current density of 0.2 to 1.2 A/dm² and a final current density of 0.05 to 0.5 A/dm² and with a pause of 20 to 50 seconds.

3. Process according to one of the preceding claims, characterised in that, in the second stage, the ratio of the initial current density to the final current density is 4 : 1 to 8 : 1.

## Revendications

1. Procédé de coloration électrolytique de couches d'oxyde anodiques sur l'aluminium ou des alliages de ce dernier au moyen de courant alternatif dans des électrolytes acides contenant du sel métallique en deux étapes, où durant la première étape un courant alternatif modifié est appliqué, pour lequel le rapport de la part anodique par rapport à la part cathodique varie de 10 : 1 à 50 : 1 et où durant la seconde étape un courant alternatif est appliqué et une pause de 10 à 60 secondes est respectée entre les deux étapes de traitement, où durant la seconde étape le traitement se fait pendant un temps plus long et/ou sous une tension plus élevée que durant la première étape.

2. Procédé selon la revendication 1, caractérisé en ce que le traitement se fait durant la première étape pendant 0,5 à 5 minutes avec des tensions de 5 à 20V et des densités de courant de 0,2 à 2 A/dm² et durant la seconde étape pendant 0,5 à 15 minutes sous une tension de 15 à 25V, une densité initiale de courant de 0,2 à 1,2 A/dm² et une densité finale de courant de 0,05 à 0,5 A/dm² et avec une pause de 20 à 50 secondes.

3. Procédé selon l'une des revendications précédentes, caractérisé en ce que durant la première étape le rapport entre la densité initiale de courant et la densité finale de courant varie de 4 : 1 à 8 : 1.
